# EUROPÄISCHE PATENTSCHRIFT

(11) **EP 0 223 925 B1**
(45) Veröffentlichungstag und Bekanntmachung des Hinweises auf die Patenterteilung: **06.03.1991**
(21) Anmeldenummer: 86110969.2
(22) Anmeldetag: 08.08.1986
(51) Int. Cl.: B22D 21/04, B65D 5/40, B22D 21/00

(54) **Verfahren zur Herstellung von Flüssigkeitsbehältern aus einer Aluminium-Gusslegierung**
Method for the production of containers for liquids made from an aluminium casting alloy
Procédé pour la fabrication des réservoirs pour liquides en un alliage de coulée à base d'aluminium

(30) Priorität: 29.11.1985 DE 3542176
(43) Veröffentlichungstag der Anmeldung: 03.06.1987
(73) Patentinhaber: VEREINIGTE ALUMINIUM-WERKE AKTIENGESELLSCHAFT, D-53117 Bonn (DE)
(72) Erfinder: Vogel, Wolfgang, Dr., D-5309 Meckenheim-Merl (DE)
(74) Vertreter: Müller-Wolff, Thomas, Dipl.-Ing.

(56) Entgegenhaltungen:
- DE-A- 2 112 578
- IM-M-UN OLO GY
- JO-U-RN AL OF
- JO-U-RN AL OF
- NA-T-UR E, vol
- SC-I-EN CE, vo
- ALUMINIUM METALS, Band II, Seiten 278-280, American Society for Metals, Ohio, US; K.R. Van HORN: "Mineral Acid Production"
- ALUMINIUM METALS, Band I, Seiten 278-279, Tabelle 1, American Society for Metals; K.R. Van HORN: "Al casting alloys"
- ALUMINIUM SCHLÜSSEL, Auflage 2, März 1983, Seiten 38-40, Tabelle 3.2

## Beschreibung

Die Erfindung betrifft ein Verfahren zur Herstellung von Flüssigkeitsbehältern, bestehend aus nichtparallelen Behälterwandungen, einem Boden- und gegebenenfalls einem Deckelteil, wobei das Bodenteil mit dem im Durchmesser weitesten Behälterende verbunden ist. Ein solches verfahren ist allgemein bekannt.

Flüssigkeitsbehälter werden üblicherweise dadurch hergestellt, daß das schmelzflüssige Metall in eine Gießform aus Stahl eingefüllt wird, in der ein Sandkern zur Frzeugung der Hohlform angeordnet ist. Beim Abkühlen erstarrt die Schmelze zunächst an der starren Form mit hoher Abschreckgeschwindigkeit. Das Gefüge der Behälterwandung ist dementsprechend an der Außenform, die der Stahlseite zu-gewandt ist, glatt und dicht, während an der Innenseite, die dem Sandkern zugewandt ist, eine rauhe und poröse Oberfläche auftritt. In der Fachsprache wird dies als "Mischgefüge" bezeichnet.

Bei der Ausformung des Flüssigkeitsbehälters muß der Sandhern zerstört und aus dem Behälterinnern entfernt werden. Dieses ist bei rauher bzw. stark poröser Oberfläche an der Innenseite des Behälters nur mit sehr aufwendigen Spül- und Säuberungsverfahren möglich. Ablagerungen können die Behälterfüllung verunreinigen.

Ferner hat es sich als nachteilig erwiesen, daß die an der porösen Wand auftretenden Rauhigkeitsspitzen besondere Angriffspunkte für aggressive Güter bieten. Nach längerer Lagerungszeit kann es auch bei Stoffgemischen zu einer Entmischung und Ablagerung an der Behälterwandung führen, die ein Rücklösen erschweren.

In der Praxis haben sich Füllbehälter mit einem "Mischgefüge" aus glatter und rauher Oberfläche aus folgenden Gründen als nachteilig erwiesen:
Die bevorzugt an der Innenseite zum Sandkern hin auftretende Korrosität kann zu Undichtigkeiten des Behälters durch Korrosionsangriff führen. Durch den im Aluminium gewöhnlich gelösten Wasserstoffanteil treten an der, dem Sandkern zugewandten Seite Gefügeauflockerungen auf, die faktisch eine Wanddickenminderung bewirken, dadurch die Stabilität herabsetzen und anfällig für Undichtigkeiten sind.

Aufgabe der vorliegenden Erfindung ist es, die eingangs beschriebenen Nachteile zu vermeiden und ein Verfahren zur Herstellung eines, ein homogenes Gefüge aufweisenden Flüssigkeitsbehälters zu entwickeln, der an der Innenseite glattflächig ausgebildet und gegenüber aggressiven Füllungen resistent ist. Der nach dem erfindungsgemäßen Verfahren hergestellte Flüssigkeitsbehälter soll einer Druckbelastung von mehr als 2 bar standhalten.

Die Aufgabe wird erfindungsgemäß durch die in den Patentansprüchen angegebenen Merkmale gelöst. Es hat sich gezeigt, daß mit dem erfindungsgemäßen Verfahren die Behälterwandung und der Behälterboden durch Schrumpfung dicht miteinander verbunden werden können und auch nach längerer Zeit eine glatte korrosionsbeständige Innenseite erhalten bleibt.

Ein besonders homogenes Gefüge wird dadurch erzielt, daß die Behälterwandung auf einem Stahlkern mit Zwangslüftung hergestellt wird. Grobe Poren werden durch die starke Abkühlungsgeschwindigkeit vermieden. Selbst bei der Verwendung als Druckflasche traten keinerlei Leckagen auf.

Mit dem erfindungsgemäßen Verfahren können sehr beständige und korrosionsunanfällige Säurebehälter hergestellt werden. Als Werkstoff für die Behälterwandung hat sich eine Gußlegierung vom Typ AlSi mit Si ⋟ 4 %, AlMg mit Mg ⋟ 2 %, AlCu mit Cu ⋟ 3% oder AlSiCu mit Si ⋟ 5 % und Cu ⋟ 2 % bewährt. Für das Bodenteil kann eine Knetlegierung vom Typ AlSi, AlCu oder AlMg mit Si, Cu oder Mg < 2 % verwendet werden. Die genaue Werkstoffzusammensetzung bestimmt sich nach DIN 1725.

Im folgenden wird die Erfindung anhand zweier Ausführungsbeispiele näher erläutert. In der Figur 1 ist die Behälterwandung 1 und das Bodenteil 2 im Querschnitt dargestellt, wobei der Sitz 3 bereits im Gußzustand in der Behälterwandung 1 eingeformt wird. Die Schrumpfung erfolgte im Beispiel dadurch, daß das Bodenteil 2 mit einen Übermaß von 0,2 mm an flüssiger Luft abgekühlt und in den Sitz 3 eingelassen wird. Bei einem Bodenteil von 60 mm Durchmesser ergibt sich dabei eine Dehnung des Werkstoffes durch den Schrumpfungsprozeß um 0,5%.

Ebenso ist es möglich das Bodenteil 2 mit Raumtemperatur in die auf ca. 300 °C erwärmte Behälterwandung einzulegen. Die Dehnungen des Werkstoffs lagen im gleichen Bereich wie oben beschrieben.

In Figur 2 ist die Behälterwandung 1 und das Bodenteil 4 vor dem Verbindungsvorgang dargestellt. Man erkennt, daß das Bodenteil 4 sägezahnähnliche Querriefen 5 aufweist, die ein Übermaß gegenüber dem Sitz 3 in der Behälterwandung 1 haben. Bei großen Übermaßen ist es vorteilhaft, wenn das gekühlte Bcdenteil in die im heißen Zustand aus der Gießform entnommene Behälterwandung 1 eingelegt wird. Die Temperatur der Wandung beträgt dann ca. 350-380 °C.

Unter den genannten Voraussetzungen würde dies eine maximale Dehnung des Werkstoffs beim Schrumpfen um 1,1% bedeuten.

## Patentansprüche

1. Verfahren zur Herstellung von Flüssigkeitsbehältern, bestehend aus nichtparallelen Behälterwandungen, einem Boden- und gegebenenfalls einem Deckelteil, wobei das Bodenteil mit dem im Durchmesser weitesten Behälterende verbunden ist, dadurch gekennzeichnet, daß die innere Wandung des aus einer Gußlegierung vom Typ AlSi mit Si ≧ 4%, AlMg mit ≧ 2%, AlCu mit ≧ 3% oder AlSiCu mit Si ≧ 5% und Cu ≧ 2% bestehenden Behälters (1) durch einen Stahlkern geformt wird und nach Abschluß des Gießvorganges mit dem Bodenteil (2) aus einer Knetlegierung vom Typ AlSi, AlCu oder AlMg mit Si, Cu oder Mg < 2% durch Schrumpfung verbunden wird.

2. Verfahren nach Anspruch 1, dadurch gekennzeichnet, daß der Kern mit einer Zwangskühlung ausgestattet ist.

3. Vefahren nach Anspruch 1 oder 2, dadurch gekennzeichnet, daß Behälterwandung (1) und Bodenteil (2) durch Schrumpfen miteinander verbunden werden, wobei zwischen Behälterwandung und dem Bodenteil eine Temperaturdifferenz von △ T = 200-500 K vor dem Schrumpfungsvorgang besteht und wobei die Temperaturdifferenz sich ergibt aus:
a) der hohen Temperatur der Behälterwandung bei der Entnahme nach dem Gießprozeß und der Raumtemperatur des Bodenteils,
b) der Abkühlung des Bodenteils mit flüssiger Luft und der Raumtemperatur der Behälterwandung,
c) der Kombination der Schritte a, b.

## Claims

1. Process for the production of containers for liquids consisting of non-parallel container walls, a bottom part and optionally a lid part, the bottom part being joined to the container end of widest diameter, characterized in that the internal wall of the container (1), which consists of a casting alloy of the type AlSi with Si ⋟ 4 %, AlMg with Mg ⋟ 2 %, AlCu with Cu ⋟ 3 % or AlSiCu with Si ⋟ 5 % and Cu ⋟ 2 %, is formed by a steel core and after completion of the casting process is joined by shrinkage to the bottom part (2) of a wrought alloy of the type AlSi, AlCu or AlMg with Si, Cu or Mg < 2 %.

2. Process according to claim 1. characterized in that the core is equipped with a forced cooling system.

3. Process according to claim 1 or 2, characterized in that container wall (1) and bottom part (2) are joined together by shrinkage, a temperature difference of △T = 200 - 500 K existing between the container wall and the bottom part before the shrinkage process and the temperature difference resulting from:
(a) the high temperature of the container wall on withdrawing after the casting process and the room temperature of the bottom part,
(b) the cooling of the bottom part with liquid air and the room temperature of the container wall, or
(c) the combination of steps a and b.

## Revendications

1. Procédé pour la fabrication de réservoirs de liquides, constitués de parois de réservoir non parallèles, d'une pièce de fond et le cas échéant d'une pièce de couvercle, la pièce de fond étant liée à l'extrémité du réservoir la plus large en diamètre, caractérisé en ce qu'on moule la paroi interne du réservoir (1), constituée d'un alliage de fonderie du type AlSi avec Si ⋟ 4 %, AlMg avec Mg ⋟ 2 %, AlCu avec Cu ⋟ 3 % ou AlSiCu avec Si ⋟ 5 % et Cu ⋟ 2 % , à l'aide d'un noyau et à la fin du processus de coulée on la réunit par retrait à la pièce de fond (2) en alliage corroyé du type AlSi, AlCu ou AlMg avec Si, Cu ou Mg < 2 %.

2. Procédé selon la revendication 1, caractérisé en ce qu'on équipe le noyau d'un refroidissement forcé.

3. Procédé selon la revendication 1 ou 2, caractérisé en ce qu'on réunit la paroi du réservoir (1) et la pièce de fond (2) par retrait, avec une différence de température entre la paroi du réservoir et la pièce de fond de △T = 200-500 K avant le processus de retrait, la différence de température résultant :
a) de la température élevée de la paroi de réservoir à la sortie du processus de coulée et de la température ambiante de la pièce de fond,
b) du refroidissement de la pièce de fond avec de l'air liquide et de la température ambiante de la paroi de récipient,
c) de la combinaison des phénomènes a, b.
